# EUROPÄISCHE PATENTSCHRIFT

(11) **EP 3 024 958 B1**
(45) Veröffentlichungstag und Bekanntmachung des Hinweises auf die Patenterteilung: **03.01.2018**
(21) Anmeldenummer: 14744487.1
(22) Anmeldetag: 15.07.2014
(51) Int. Cl.: C22C 21/14

(54) **HOCHWARMFESTE ALUMINIUMGUSSLEGIERUNG UND GUSSTEIL FÜR VERBRENNUNGSMOTOREN GEGOSSEN AUS EINER SOLCHEN LEGIERUNG**
HIGH TEMPERATURE STRENGTH ALUMINIUM CASTING ALLOY AND CASTING FOR COMBUSTION ENGINES CAST FROM SAID ALLOY
ALLIAGE D'ALUMINIUM DE FONDÈRIE RÉSISTANT A HAUTE TEMPERATURE ET PIÈCE DE FONDERIE POUR MOTEURS A COMBUSTION INTERNE UTILISANT CET ALLIAGE

(30) Priorität: 22.07.2013 DE 102013107810
(43) Veröffentlichungstag der Anmeldung: 01.06.2016
(73) Patentinhaber: Nemak, S.A.B. de C.V., 66000 García, Nuevo León (MX)
(72) Erfinder: RAFETZEDER, Michael, 4532 Rohr im Kremstal (AT)
(74) Vertreter: Cohausz & Florack
(86) Internationale Anmeldenummer: PCT/EP2014/065130
(87) Internationale Veröffentlichungsnummer: WO 2015/010956

(56) Entgegenhaltungen:
- DE-A1-102009 012 073
- DE-A1-102011 083 968

## Beschreibung

Die Erfindung betrifft eine Aluminiumgusslegierung, die sich gut vergießen lässt und auch nach einer langen Einsatzdauer bei hohen Einsatztemperaturen eine hohe Festigkeit im warmen Zustand aufweist.

Ebenso betrifft die Erfindung ein Bauteil für Verbrennungsmotoren, welches aus einer Aluminiumgusslegierung gegossen ist. Bei solchen Bauteilen handelt es sich insbesondere um Zylinderköpfe oder Motorblöcke.

Steigende Anforderungen an die Motorleistung einerseits und die Minimierung des Kraftstoffverbrauchs und des Gewichts andererseits führen zu immer höheren Anforderungen an die mechanische und thermische Belastbarkeit von aus Aluminiumlegierungen gegossenen Motorbauteilen. Daher müssen für die Herstellung solcher Bauteile geeignete Aluminiumgusslegierungen eine hohe Dehngrenze sowohl bei Raum- als auch bei Betriebstemperatur, eine hohe Bruchdehnung, eine hohe thermische Leitfähigkeit, eine geringe thermische Ausdehnung, eine hohe Kriechfestigkeit, sowie günstige Verarbeitungseigenschaften aufweisen, wozu ein gutes Fließvermögen und geringe Warmrissneigung gehören. Gleichzeitig sollen diese Legierungen gut vergießbar sein, um eine prozesssichere Herstellung der Gussteile zu ermöglichen.

Es ist eine große Zahl von Werkstoffkonzepten bekannt, mit denen diese zum Teil einander entgegenstehenden Anforderungen an Aluminiumgusswerkstoffe der hier in Rede stehenden Art erfüllt werden sollen. Zu diesen Werkstoffkonzepten gehören Aluminiumgusslegierungen der Legierungsgruppen Al-Si-Mg und Al-Si-Cu. Bei Einsatztemperaturen von über 250°C kann es jedoch bei diesen Legierungen in Folge von Diffusion der zur Aushärtung beitragenden Elemente, wie Cu, Mg und Zn, zur Vergröberung der Aushärtungsphasen und damit einhergehend zu einer starken Abnahme der mechanischen Kennwerte kommen. Ziel der Entwicklung neuer Legierungen für den Aluminiumguss von Bauteilen für Verbrennungsmotoren ist daher eine optimierte Hochtemperaturfestigkeit (s. Artikel "Warmfeste Aluminiumgusslegierungen für Zylinderköpfe in direktem Wettbewerb", 6/2009 GIESSEREI-PRAXIS, Seiten 199 - 202).

Es ist bekannt, dass sich durch Zugabe hoher Cu-Gehalte die Warmfestigkeit von Al-Gusslegierung steigern lässt. Eine diesen positiven Einfluss von Cu auf die Warmfestigkeit nutzende Gruppe von Legierungen ist unter der Bezeichnung "AlCu7xx" bekannt. Darunter fällt beispielsweise die Legierung "AlCu7MnZr" die neben Al und Begleitelementen (in Gew.-%) 6,72 % Cu, 0,22 % Zr, 0,11 % Ti, 0,5 % Mn sowie den Verunreinigungen zuzurechnende Spuren an Fe, Mg und Zn enthält. Der überlegenen Warmfestigkeit von Cu-Gehalte aufweisenden Aluminiumgusslegierungen dieser Art stehen allerdings eine erhöhte Warmrissneigung und eine stark eingeschränkte Vergießbarkeit gegenüber. So erweist sich auch die voranstehend angegebene AlCu7MnZr-Legierung als praktisch unvergießbar.

Vor dem Hintergrund des voranstehend erläuterten Stand der Technik lag der Erfindung die Aufgabe zu Grunde, eine Aluminiumgusslegierung zu nennen, die auch nach einer längeren Einsatzdauer bei hohen Temperaturen noch hohe mechanische Eigenschaften besitzt und sich gleichzeitig gut vergießen lässt.

Darüber hinaus sollte ein Gussteil für einen Verbrennungsmotor geschaffen werden, das optimierte mechanische Eigenschaften beim Einsatz bei hohen Temperaturen aufweist und gleichzeitig betriebssicher gießtechnisch hergestellt werden kann.

In Bezug auf die Aluminiumgusslegierung ist diese Aufgabe erfindungsgemäß dadurch gelöst worden, dass eine solche Legierung in der in Anspruch 1 angegebenen Weise zusammengesetzt ist.

In Bezug auf das Gussteil besteht die Lösung der oben genannten Aufgabe darin, dass ein solches Gussteil aus einer erfindungsgemäßen Aluminiumgusslegierung gegossen ist. Dabei eignet sich die erfindungsgemäße Legierung insbesondere zur gießtechnischen Herstellung von Zylinderköpfen, die im praktischen Einsatz extremen thermischen und mechanischen Belastungen ausgesetzt sind.

Die erfindungsgemäße Aluminiumgusslegierung enthält neben Aluminium und herstellungsbedingt unvermeidbaren Verunreinigungen (in Gew.-%) 6,0 - 8,0 % Cu, 0,3 - 0,55 % Mn, 0,18 - 0,25 % Zr, 3,0 - 7,0 % Si, 0,05 - 0,2 % Ti, bis zu 0,03 % Sr, bis zu 0,04 % V und bis zu 0,25 % Fe.

Aus der in erfindungsgemäßer Weise zusammengesetzten Aluminiumgusslegierung gegossene Bauteile erreichen im Zustand T6W, d. h. lösungsgeglüht und für 4 Stunden bei 240 °C warmausgelagert, bei Raumtemperatur bei statischer Belastung jeweils im Mittel regelmäßig Zugfestigkeiten Rm von mehr als 260 MPa, eine Brinellhärte HB von mindestens 90 HB, eine Dehngrenze Rp0,2 von mindestens 170 MPa und eine Bruchdehnung A von mindestens 1,65 %.

Nach einer 100 Stunden dauernden, einem praktischen Einsatz in einem Verbrennungsmotor über eine entsprechende Dauer gleichkommenden Langzeitwärmebehandlung bei 300 °C weisen aus erfindungsgemäßer Aluminiumgusslegierung gegossene Bauteile bei Raumtemperatur bei statischer Belastung jeweils im Mittel eine Zugfestigkeit Rm von mindestens 190 MPa, eine Dehngrenze Rp0,2 von mindestens 90 MPa, eine Härte HB von mindestens 67 HB und eine Bruchdehnung A von mindestens 3,5 % auf. Diese Werte bleiben auch nach längerem Einsatz bei hohen Temperaturen stabil. So tritt beispielsweise während eines über 500 h dauernden Einsatzes bei 300 °C praktisch keine Änderung der Festigkeit und Härte ein, wogegen die Bruchdehnung auf mehr als 4,5 % ansteigt.

Werden die mechanischen Eigenschaften der aus erfindungsgemäßer Aluminiumgusslegierung gegossenen Bauteile nach einer 500 Stunden bei 300 °C durchgeführten Wärmebehandlung bei der Wärmebehandlungstemperatur von 300 °C gemessen, so beträgt jeweils im Mittel die Zugfestigkeit Rm mindestens 80 MPa, die Dehngrenze Rp0,2 mindestens 60 MPa und die Bruchdehnung A mindestens 24 %.

Die Hochtemperaturfestigkeit einer erfindungsgemäßen Aluminiumgusslegierung ist folglich deutlich höher als bei konventionellen, heute standardmäßig für den Guss von Verbrennungsmotorbauteilen verwendeten Aluminiumgusslegierungen. Gleichzeitig liegen die mechanischen Eigenschaften der aus erfindungsgemäßer Aluminiumgusslegierung gegossenen Bauteile im Auslieferungszustand T6W auf dem Niveau der konventionellen hochfesten AlCu7xx-Legierungen. Im Gegensatz zu diesen Legierungen zeichnet sich die erfindungsgemäße Aluminiumgusslegierung jedoch durch eine gute Vergießbarkeit und ein optimales, unempfindliches Erstarrungsverhalten aus. Praktische Versuche haben gezeigt, dass aus erfindungsgemäßer Aluminiumgusslegierung gegossene Bauteile keine optisch feststellbaren Risse aufweisen und weitestgehend porenfrei sind. Die erfindungsgemäße Aluminiumgusslegierung erlaubt somit die betriebssichere gießtechnische Herstellung von Gussteilen, die auch bei hohen Einsatztemperaturen eine optimale Belastbarkeit aufweisen.

Cu ist in der erfindungsgemäßen Legierung in Gehalten von 6,0 - 8,0 Gew.-% enthalten, um die erforderliche Warmfestigkeit zu gewährleisten. Gleichzeitig trägt Cu zur Aushärtbarkeit der Aluminiumgusslegierung bei. Diese positiven Einflüsse von Cu können in einer erfindungsgemäßen Aluminiumgusslegierung besonders sicher gewährleistet werden, wenn der Cu-Gehalt mindestens 6,5 Gew.-% beträgt. Gleichzeitig kann eine negative Wirkung der Anwesenheit von Cu auf die mechanischen Eigenschaften, wie eine Verminderung der Bruchdehnung, dadurch besonders sicher ausgeschlossen werden, dass der Cu-Gehalt der erfindungsgemäßen Aluminiumgusslegierung auf höchstens 7,5 Gew.-% beschränkt wird.

Der Si-Gehalt einer erfindungsgemäßen Aluminiumgusslegierung liegt im Bereich von 3,0 - 7,0 Gew.-%. Dabei kann durch eine entsprechende Einstellung des Si-Gehalts innerhalb dieses Gehaltsbereichs der Schwerpunkt der Eigenschaften auf die Vergießbarkeit einerseits und auf die Warmfestigkeit andererseits gelegt werden.

Maximierte mechanische Eigenschaften der aus erfindungsgemäßer Aluminiumgusslegierung gegossenen Bauteile bei ausreichender Vergießbarkeit lassen sich dadurch erreichen, dass der Si-Gehalt der erfindungsgemäßen Aluminiumgusslegierung weniger als 5,0 Gew.-% beträgt. Die Unempfindlichkeit der erfindungsgemäßen Aluminiumgusslegierung gegen Schwankungen bei der Phasenausbildung kann dabei dadurch erhöht werden, dass der Si-Gehalt auf mindestens 3,5 Gew.-% erhöht wird. Bei derart angehobenen Si-Gehalten erweist sich die erfindungsgemäße Aluminiumgusslegierung als stabil hinsichtlich ihrer Eigenschaften und ihrem Verhalten bei einer Wärmebehandlung. Gleichzeitig lässt sich durch eine Beschränkung des Si-Gehalts auf höchstens 4,5 Gew.-% der Bereich, in dem bei guter betriebssicherer Vergießbarkeit höchste Festigkeiten insbesondere bei einem Hochtemperatureinsatz erreicht werden, besonders zielsicher treffen.

Wird dagegen beispielsweise für die Herstellung eines filigranen, komplex geformten Bauteils besonderer Wert auf eine optimierte Vergießbarkeit bei immer noch überlegener Warmfestigkeit gelegt, so kann der Si-Gehalt der erfindungsgemäßen Aluminiumgusslegierung auf 5,0 Gew.-%, insbesondere 5,5 Gew.-%, angehoben werden. Eine im Hinblick auf die Vergießbarkeit einerseits und die Warmfestigkeit andererseits optimierte erfindungsgemäße Aluminiumgusslegierung ergibt sich dabei dann, wenn der Si-Gehalt auf höchstens 7 Gew.-%, insbesondere auf höchstens 6,5 Gew.-%, beschränkt ist.

Mn-Gehalte von 0,3 - 0,55 Gew.-% tragen zur Erhöhung der Festigkeit von aus erfindungsgemäßer Aluminiumgusslegierung gegossenen Bauteilen bei. Dieser positive Effekt tritt insbesondere dann ein, wenn der Mn-Gehalt der erfindungsgemäßen Aluminiumgusslegierung 0,4 - 0,55 Gew.-% beträgt.

Zr in Gehalten von 0,18 - 0,25 Gew.-% trägt wesentlich zur Feinkörnigkeit des Gefüges eines aus einer erfindungsgemäßen Aluminiumgusslegierung gegossenen Gussteils bei. Zusätzlich trägt Zr vor allem zu erhöhter Temperaturstabilität und damit Festigkeit bei Temperaturen von mehr als 250°C bei. Dies gilt insbesondere dann, wenn der Zr-Gehalt der erfindungsgemäßen Aluminiumgusslegierung 0,2 - 0,25 Gew.-% beträgt.

Auch die in der erfindungsgemäßen Aluminiumgusslegierung vorgesehenen Ti-Gehalte von 0,05 - 0,2 Gew.-% unterstützen die Ausbildung eines feinkörnigen Gefüges und tragen zur Erhöhung der Festigkeit bei. Um diesen Effekt besonders sicher nutzen zu können, kann es zweckmäßig sein, den Ti-Gehalt einer erfindungsgemäßen Aluminiumgusslegierung auf mindestens 0,08 Gew.-% zu setzen. Als Obergrenze des Korridors, in dem eine optimierte Wirkung des in der erfindungsgemäßen Aluminiumgusslegierung vorhandenen Titans zu erwarten ist, beträgt 0,12 Gew.-%.

Sr wird der erfindungsgemäßen Aluminiumgusslegierung optional zur Veredelung zugegeben. Die Zugabe von Sr ist daher insbesondere bei erfindungsgemäßen Aluminiumgusslegierungen sinnvoll, die Si-Gehalte von mindestens 5,0 Gew.-% aufweisen. Hier erweist es sich als zweckmäßig, einen Sr-Gehalt von mindestens 0,015 Gew.-% vorzusehen. Insbesondere bei geringeren Si-Gehalten reicht es dagegen aus, der Aluminiumgusslegierung optional bis zu 0,025 Gew.-% beizugeben, um den Veredelungseffekt auch dort zu nutzen.

Den voranstehenden Erläuterungen entsprechend enthält eine erste Variante der erfindungsgemäßen Aluminiumgusslegierung, bei der der Schwerpunkt auf eine ausreichende Vergießbarkeit bei gleichzeitig maximierten mechanischen Eigenschaften gelegt ist, (in Gew.-%) 6,0 - 8,0 % Cu, 0,3 - 0,55 % Mn, 0,18 - 0,25 % Zr, bis zu 0,25 % Fe, 3,0 - <5,0 Si, 0,05 - 0,2 % Ti, bis zu 0,04 % V und bis zu 0,025 % Sr. Eine bei guter Vergießbarkeit im Hinblick auf maximierte mechanische Eigenschaften weiter optimierte Ausgestaltung dieser Variante besteht dabei aus Aluminium und unvermeidbaren Verunreinigungen sowie (in Gew.-%) 6,5 - 7,5 Gew.-% Cu, 0,4 - 0,55 Gew.-% Mn, 0,20 - 0,25 % Zr, bis zu 0,12 % Fe, 3,5 - 4,5 % Si, 0,08 - 0,12 % Ti, bis zu 0,02 % V und 0,05 - 0,02 % Sr.

Soll dagegen die erfindungsgemäße Aluminiumgusslegierung so variiert werden, dass bei ihr der Schwerpunkt auf eine weiter verbesserte Vergießbarkeit bei gleichzeitig immer noch sehr guten mechanischen Eigenschaften gelegt ist, enthält eine erfindungsgemäße Aluminiumgusslegierung (in Gew.-%) 6,0 - 8,0 % Cu, 0,3 - 0,55 % Mn, 0,18 - 0,25 % Zr, bis zu 0,25 % Fe, 5,0 - 7,0 Si, 0,05 - 0,2 % Ti, bis zu 0,04 % V und 0,01 - 0,03 % Sr. Eine im Hinblick auf optimale Vergießbarkeit bei hohen mechanischen Eigenschaften optimierte Ausgestaltung dieser Variante besteht dann aus Aluminium und herstellbedingten Begleitelementen sowie (in Gew.-%) 6,5 - 7,5 Gew.-% Cu, 0,4 - 0,55 Gew.-% Mn, 0,20 - 0,25 % Zr, bis zu 0,12 % Fe, 5,5 - 6,5 % Si, 0,08 - 0,12 % Ti, bis zu 0,02 % V und 0,015 - 0,03 % Sr.

Nachfolgend wird die Erfindung anhand von Ausführungsbeispielen näher erläutert. Es zeigen:
- Fig. 1: ein Diagramm, in dem die jeweils bei Raumtemperatur ermittelten mechanischen Eigenschaften von Gussproben aus drei erfindungsgemäßen Aluminiumgusslegierungen E1,E2,E3 den mechanischen Eigenschaften einer Gussprobe aus einer Vergleichslegierung V jeweils im Zustand T6W gegenübergestellt sind;
- Fig. 2: ein Diagramm, in dem die jeweils bei 300 °C ermittelte Zugfestigkeit Rm, Dehngrenze Rp0,2 und Bruchdehnung A von Gussproben der drei erfindungsgemäßen Aluminiumgusslegierungen E1,E2,E3 und der Vergleichsprobe V nach einer jeweils bei 300 °C über 500 Stunden durchgeführten Wärmebehandlung gegenübergestellt sind.
- Fig. 3: ein Diagramm, in dem die jeweils bei 250 °C ermittelte Zugfestigkeit Rm und Dehngrenze Rp0,2 von Gussproben der erfindungsgemäßen Aluminiumgusslegierung E1 und der Standardgußlegierungen AlSi6Cu4 und AlSi7Cu0,5Mg nach einer jeweils bei 250 °C über 500 Stunden durchgeführten Wärmebehandlung gegenübergestellt sind.
- Fig. 4: ein Diagramm, in dem die jeweils bei 300 °C ermittelte Zugfestigkeit Rm und Dehngrenze Rp0,2 von Gussproben der erfindungsgemäßen Aluminiumgusslegierung E1 und der Standardgusslegierungen AlSi6Cu4 und AlSi7Cu0,5Mg nach einer jeweils bei 300 °C über 500 Stunden durchgeführten Wärmebehandlung gegenübergestellt sind.

Es wurden drei erfindungsgemäße Aluminiumgusslegierungen E1,E2,E3 erschmolzen, deren Zusammensetzung in Tabelle 1 angegeben ist. Zum Vergleich wurde eine Vergleichslegierung V erschmolzen, deren in Tabelle 1 ebenfalls verzeichnete Zusammensetzung der bekannten Aluminiumgusslegierung "AlCu7MnZr" entspricht.

Aus den Aluminiumgusslegierungen E1,E2,E3,V sind Zylinderköpfe gegossen worden, die nach der Erstarrung einer T6W-Behandlung unterzogen worden sind. Dabei sind die Zylinderköpfe bei 480 - 500 °C über jeweils siebeneinhalb Stunden lösungsgeglüht, anschließend mit Wasser abgeschreckt und dann über vier Stunden bei 240 °C ausgelagert worden. Anschließend sind an den so behandelten Zylinderköpfen im Bereich der Brennraumkammern die mechanischen Eigenschaften Zugfestigkeit Rm, Dehngrenze Rp0,2 Brinellhärte HB und Bruchdehnung A ermittelt worden. Dabei sind jeweils vierzig aus den Aluminiumgusslegierung E1 und E2 sowie jeweils fünfzehn aus der Aluminiumgusslegierung E3 und der Vergleichslegierung V bestehende Gussteilproben untersucht worden. Die arithmetischen Mittel der für die Gussteilproben jeweils festgestellten mechanischen Eigenschaften sind in Tabelle 2 im Einzelnen angegeben und in Fig. 1 graphisch zusammengefasst.

Um den Temperatureinfluss auf die langfristige Entwicklung der mechanischen Kennwerte zu überprüfen, sind aus den Aluminiumgusslegierungen E1, E2 und V gegossene Zylinderköpfe einer Langzeitwärmebehandlung unterzogen worden, bei der sie zunächst über eine Dauer von acht Stunden, dann über eine Dauer von 100 Stunden und schließlich über eine Dauer von 300 Stunden bei einer Temperatur von 300 °C gehalten worden sind. An den so wärmebehandelten Zylinderköpfen sind nach Ablauf der jeweiligen Wärmebehandlungsdauer aus dem Brennraumbereich jeweils eine Probe entnommen und an diesen Gussteilproben bei Raumtemperatur die Dehngrenze Rp0,2, die Zugfestigkeit Rm und die Bruchdehnung A bestimmt worden. Die arithmetischen Mittel der für die so behandelten Gussteilproben jeweils ermittelten mechanischen Eigenschaften sind in Tabelle 3 angegeben. Die Untersuchungsergebnisse zeigen, dass nach 100 Stunden die Zugfestigkeit Rm und die Dehngrenze Rp0,2 bei den aus den erfindungsgemäßen Aluminiumgusslegierungen E1, E2 gegossenen Zylinderköpfen im Wesentlichen stabil sind, während die Bruchdehnung A ansteigt. Die aus der Vergleichslegierung erzeugten Zylinderköpfe weisen dagegen zwar jeweils höhere Festigkeiten auf, jedoch liegt ihre Bruchdehnung A jeweils deutlich unter der für die erfindungsgemäßen Proben ermittelten Bruchdehnung A.

Schließlich sind weitere aus den erfindungsgemäßen Legierungen E1,E2,E3 und V erzeugte Zylinderköpfe einer bei ebenfalls 300 °C durchgeführten, sich über 500 Stunden erstreckenden Langzeitwärmebehandlung unterzogen worden. An 300 °C heißen Proben, die wiederum aus dem Bereich der Brennraumkammer entnommen worden sind, sind dann auch hier die Dehngrenze Rp0,2, die Zugfestigkeit Rm und die Bruchdehnung A ermittelt worden. Die dabei aus den erhaltenen Werten gebildeten arithmetischen Mittelwerte sind in Tabelle 4 verzeichnet und in Fig. 2 zusammengefasst.

Zusätzlich zu den Untersuchungen an aus den erfindungsgemäßen Legierungen E1,E2,E3 und den aus der höchstwarmfesten Legierung V gefertigten Proben wurden auch Vergleiche mit konventionellen Standardgusslegierungen angestellt, deren Vergießbarkeit - im Gegensatz zu der eine deutlich schlechtere Vergießbarkeit aufweisenden Vergleichslegierung V - mit der Vergießbarkeit der erfindungsgemäßen Legierungen vergleichbar ist. Dazu wurden die gleichen Zylinderköpfe wie für die Proben E1,E2,E3, und V aus den Standardgusslegierungen S1 und S2 hergestellt, deren in Tabelle 5 verzeichnete Zusammensetzungen den bekannten Aluminiumgusslegierungen "AlSi7Cu0,5Mg" und "AlSi6Cu4" entsprechen. Die aus den Standardlegierungen S1 und S2 gegossenen Zylinderköpfe wurden jeweils den für sie typischen Wärmebehandlungen unterzogen. So wurden die aus der Legierung S1 gegossenen Zylinderköpfe einer T6-Luft-Wärmebehandlung und die aus der Legierung S2 gegossenen Zylinderköpfe einer T6W-Wärmebehandlung unterzogen.

Um die Warmfestigkeit der erfindungsgemäßen Legierungen den heute verwendeten Standardlegierungen gegenüberzustellen sind aus den Legierungen S1, S2 und der erfindungsgemäßen Legierung E1 erzeugte Proben einer bei 250 °C durchgeführten, sich über 500 Stunden erstreckenden Langzeitwärmebehandlung unterzogen worden. An 250 °C heißen Proben, die wiederum aus dem Bereich der Brennraumkammer entnommen worden sind, sind dann auch hier die Dehngrenze Rp0,2 und die Zugfestigkeit Rm ermittelt worden. Die dabei aus den erhaltenen Werten gebildeten arithmetischen Mittelwerte sind in Tabelle 6 verzeichnet und in Fig. 3 zusammengefasst.

Schließlich sind weitere aus der erfindungsgemäßen Legierung E1 und den Standardlegierungen S1 und S2 erzeugte Zylinderköpfe einer bei 300 °C durchgeführten, sich über 500 Stunden erstreckenden Langzeitwärmebehandlung unterzogen worden. An 300 °C heißen Proben, die wiederum aus dem Bereich der Brennraumkammer entnommen worden sind, sind dann wiederum die Dehngrenze Rp0,2 und die Zugfestigkeit Rm ermittelt worden. Die aus den so erhaltenen Werten gebildeten arithmetischen Mittelwerte sind in Tabelle 7 verzeichnet und in Fig. 4 zusammengefasst.

Die Versuche belegen, dass an den aus den erfindungsgemäßen Legierungen E1,E2,E3 gegossenen Zylinderköpfen jeweils keine Risse feststellbar waren und das Gefüge der Gussteile weitgehend porenfrei war. Die für die aus den erfindungsgemäßen Aluminiumgusslegierungen E1,E2,E3 bestehenden Gussteile ermittelten Festigkeitswerte sind zwar nach einer Hochtemperaturbelastung jeweils niedriger als bei der Vergleichslegierung V. Dafür lassen sich die erfindungsgemäßen Aluminiumgusslegierungen E1,E2,E3 jedoch auch unter großtechnischen Bedingungen problemlos und betriebssicher vergießen. Gleichzeitig belegen die Versuche, dass die Festigkeiten der aus den erfindungsgemäßen Aluminiumgusslegierungen E1,E2,E3 gegossenen Zylinderköpfe doppelt so hoch wie die Festigkeiten von Standardlegierungen mit vergleichbarer Vergießbarkeit sind.

**Tabelle 1**

| | Cu | Si | Zr | Ti | Mn | Fe | Zn | Sr |
|---|---|---|---|---|---|---|---|---|
| E1 | 6,74 | 3,92 | 0,21 | 0,11 | 0,51 | 0,12 | 0,02 | - |
| E2 | 6,67 | 6,28 | 0,22 | 0,11 | 0,51 | 0,12 | 0,02 | - |
| E3 | 6,58 | 6,16 | 0,22 | 0,12 | 0,51 | 0,13 | 0,02 | 0,02 |
| V | 6,72 | 0,06 | 0,22 | 0,11 | 0,5 | 0,08 | 0,02 | - |

| | | | | | | | | |
|---|---|---|---|---|---|---|---|---|
| Angaben in Gew.-%, Rest Al und unvermeidbare Verunreinigungen | | | | | | | | |

**Tabelle 2**

| | Rp0,2 [MPa] | Rm [MPa] | A [%] | HB [-] |
|---|---|---|---|---|
| E1 | 179,4 | 284,2 | 2,45 | 92,5 |
| E2 | 170,3 | 266,1 | 1,75 | 94,0 |
| E3 | 173,1 | 276,7 | 2,09 | 96,0 |
| V | 178,6 | 264,5 | 1,92 | 93,0 |

**Tabelle 3**

| | Legierung | Dauer [h] | | |
|---|---|---|---|---|
| | | 8 | 100 | 500 |
| Rp0,2 [MPa] | E1 | 123,27 | 95,72 | 91,71 |
| | E2 | 126,89 | 101,49 | 96,46 |
| | V | 193,67 | 186,33 | 193,00 |
| Rm | E1 | 235,69 | 196,33 | 190,57 |
| | E2 | 243,78 | 206,04 | 194,95 |
| | V | 263,33 | 280,67 | 298,67 |
| A | E1 | 3,46 | 3,80 | 4,58 |
| | E2 | 3,51 | 4,59 | 4,76 |
| | V | 1,30 | 1,87 | 2,20 |

**Tabelle 4**

| | Rp0,2 [MPa] | Rm [MPa] | A [%] |
|---|---|---|---|
| E1 | 67,00 | 88,33 | 27,73 |
| E2 | 64,33 | 86,67 | 24,47 |
| E3 | 60,33 | 82,67 | 28,47 |
| V | 106,33 | 148,33 | 21,13 |

**Tabelle 5**

| | Cu | Si | Sr | Ti | Mn | Fe | Zn | Mg |
|---|---|---|---|---|---|---|---|---|
| S1 | 0,52 | 7,11 | 0,02 | 0,10 | 0,12 | 0,14 | 0,02 | 0,39 |
| S2 | 3,97 | 6,18 | 0,02 | 0,11 | 0,31 | 0,47 | 0,34 | 0,37 |

| | | | | | | | | |
|---|---|---|---|---|---|---|---|---|
| Angaben in Gew.-%, Rest Al und unvermeidbare Verunreinigungen | | | | | | | | |

**Tabelle 6**

| | Rp0,2 [MPa] | Rm [MPa] |
|---|---|---|
| S1 | 79 | 91 |
| S2 | 75 | 90 |
| E1 | 95 | 135 |

**Tabelle 7**

| | Rp0,2 [MPa] | Rm [MPa] |
|---|---|---|
| S1 | 35 | 42 |
| S2 | 48 | 55 |
| E1 | 65 | 90 |

## Patentansprüche

1. Aluminiumgusslegierung, mit (in Gew.-%)
| | |
|---|---|
| Cu: | 6,0 - 8,0 %, |
| Mn: | 0,3 - 0,55 %, |
| Zr: | 0,18 - 0,25 %, |
| Si: | 3,0 - 7,0 %, |
| Ti: | 0,05 - 0,2 %, |
| Sr: | bis zu 0,03 %, |
| V: | bis zu 0,04 %, |
| Fe: | bis zu 0,25 %, |
Rest Aluminium und unvermeidbare Verunreinigungen.

2. Aluminiumgusslegierung nach Anspruch 1,
**dadurch gekennzeichnet, dass** ihr Si-Gehalt weniger als 5,0 Gew.-% beträgt.

3. Aluminiumgusslegierung nach Anspruch 2,
**dadurch gekennzeichnet, dass** ihr Si-Gehalt mindestens 3,5 Gew.-% beträgt.

4. Aluminiumgusslegierung nach Anspruch 1,
**dadurch gekennzeichnet, dass** ihr Si-Gehalt mindestens 5,0 Gew.-% beträgt.

5. Aluminiumgusslegierung nach Anspruch 4,
**dadurch gekennzeichnet, dass** ihr Si-Gehalt mindestens 5,5 Gew.-% beträgt.

6. Aluminiumgusslegierung nach einem der voranstehenden Ansprüche, **dadurch**
**gekennzeichnet, dass** ihr Cu-Gehalt höchstens 7,0 Gew.-% beträgt.

7. Aluminiumlegierung nach einem der voranstehenden Ansprüche, **dadurch**
**gekennzeichnet, dass** ihr Mn-Gehalt 0,4 - 0,55 Gew.-% beträgt.

8. Aluminiumgusslegierung nach einem der voranstehenden Ansprüche, **dadurch**
**gekennzeichnet, dass** ihr Zr-Gehalt 0,2 - 0,25 Gew.-% beträgt.

9. Aluminiumgusslegierung nach einem der voranstehenden Ansprüche, **dadurch**
**gekennzeichnet, dass** ihr Ti-Gehalt 0,08 - 0,12 Gew.-% beträgt.

10. Aluminiumgusslegierung nach einem der voranstehenden Ansprüche, **dadurch**
**gekennzeichnet, dass** ihr Sr-Gehalt mindestens 0,015 Gew.-% beträgt.

11. Gussteil für einen Verbrennungsmotor, gegossen aus einer gemäß einem der Ansprüche 1 bis 10 ausgebildeten Aluminiumgusslegierung.

12. Gussteil nach Anspruch 11, **dadurch**
**gekennzeichnet, dass** es ein Zylinderkopf ist.

## Claims

1. Aluminium casting alloy, having (in % by weight)
| | |
|---|---|
| Cu: | 6.0 - 8.0% |
| Mn: | 0.3 - 0.55% |
| Zr: | 0.18 - 0.25% |
| Si: | 3.0 - 7.0% |
| Ti: | 0.05 - 0.2% |
| Sr: | up to 0.03% |
| V: | up to 0.04% |
| Fe: | up to 0.25% |
remainder aluminium and unavoidable impurities.

2. Aluminium casting alloy according to Claim 1,
**characterised in that**,
its Si content amounts to less than 5.0% by weight.

3. Aluminium casting alloy according to Claim 2,
**characterised in that**,
its Si content amounts to at least 3.5% by weight.

4. Aluminium casting alloy according to Claim 1,
**characterised in that**,
its Si content amounts to at least 5.0 % by weight

5. Aluminium casting alloy according to Claim 4,
**characterised in that**,
its Si content amounts to at least 5.5% by weight.

6. Aluminium casting alloy according to one of the preceding claims,
**characterised in that**,
its Cu content amounts to at most 7.0% by weight.

7. Aluminium casting alloy according to one of the preceding claims,
**characterised in that**,
its Mn content amounts to 0.4 - 0.55% by weight.

8. Aluminium casting alloy according to one of the preceding claims,
**characterised in that**,
its Zr content amounts to 0.2 - 0.25% by weight.

9. Aluminium casting alloy according to one of the preceding claims,
**characterised in that**,
its Ti content amounts to 0.08 - 0.12% by weight.

10. Aluminium casting alloy according to one of the preceding claims,
**characterised in that**,
its Sr content amounts to at least 0.015% by weight.

11. Casting for a combustion engine, cast from an aluminium casting alloy formed according to one of Claims 1 to 10.

12. Casting according to Claim 11,
**characterised in that**,
it is a cylinder head.

## Revendications

1. Alliage d'aluminium de fonderie comprenant (en % en poids)
Cu: 6,0 - 8,0 %,
Mn: 0,3 - 0,55 %
Zr : 0,18 - 0,25 %
Si: 3,0 - 7,0 %,
Ti: 0,05 - 0,2 %,
Sr: jusqu'à 0,03 %,
V: jusqu'à 0,04 %,
Fe: jusqu'à 0,25 %,
le reste étant de l'aluminium et des impuretés inévitables.

2. Alliage d'aluminium de fonderie selon la revendication 1, **caractérisé en ce que** sa teneur en Si est inférieure à 5,0 % en poids.

3. Alliage d'aluminium de fonderie selon la revendication 2, **caractérisé en ce que** sa teneur en Si est au moins de 3,5 % en poids.

4. Alliage d'aluminium de fonderie selon la revendication 1, **caractérisé en ce que** sa teneur en Si est au moins de 5,0 % en poids.

5. Alliage d'aluminium de fonderie selon la revendication 4, **caractérisé en ce que** sa teneur en Si est au moins de 5,5 % en poids.

6. Alliage d'aluminium de fonderie selon l'une quelconque des revendications précédentes, **caractérisé en ce que** sa teneur en Cu est tout au plus de 7,0 % en poids.

7. Alliage d'aluminium de fonderie selon l'une quelconque des revendications précédentes, **caractérisé en ce que** sa teneur en Mn est de 0,4 - 0,55 % en poids.

8. Alliage d'aluminium de fonderie selon l'une quelconque des revendications précédentes, **caractérisé en ce que** sa teneur en Zr est de 0,2 - 0,25 % en poids.

9. Alliage d'aluminium de fonderie selon l'une quelconque des revendications précédentes, **caractérisé en ce que** sa teneur en Ti est de 0,08 - 0,12 % en poids.

10. Alliage d'aluminium de fonderie selon l'une quelconque des revendications précédentes, **caractérisé en ce que** sa teneur en Sr est au moins de 0,015 % en poids.

11. Pièce coulée pour un moteur à combustion interne, coulée à partir d'un alliage d'aluminium de fonderie réalisé selon l'une quelconque des revendications 1 à 10.

12. Pièce coulée selon la revendication 11, **caractérisée en ce qu'**elle est une tête de cylindre.
